# EUROPÄISCHE PATENTSCHRIFT

(11) **EP 0 072 986 B1**
(45) Veröffentlichungstag und Bekanntmachung des Hinweises auf die Patenterteilung: **27.12.1984**
(21) Anmeldenummer: 82107356.6
(22) Anmeldetag: 13.08.1982
(51) Int. Cl.: C23G 1/10, C23F 1/00, C25D 5/38, C23C 3/00

(54) **Verfahren zur Aktivierung von Titanoberflächen**
Process for the activation of titanium surfaces
Procédé pour l'activation des surfaces de titane

(30) Priorität: 21.08.1981 DE 3133189
(43) Veröffentlichungstag der Anmeldung: 02.03.1983
(73) Patentinhaber: MTU MOTOREN- UND TURBINEN-UNION MÜNCHEN GMBH, D-80976 München (DE)
(72) Erfinder: Thoma, Martin, Dr.rer.nat., D-8000 München 40 (DE)

## Beschreibung

Die Erfindung bezieht sich auf ein Verfahren zur Aktivierung von Titanoberflächen für das nachfolgende Plattieren mit metallischen Überzügen, in dessen Verlauf die Oberfläche zuerst mit feinkörnigem AI₂0₃ nassgestrahlt und danach mit einer fluoridhaltigen Lösung während einer Dauer von wenigen Minuten bei Raumtemperatur behandelt wird.

Ein solches Verfahren ist aus der GB-PS Nr. 1307649 bekannt. Bei diesem vorbekannten Verfahren erfolgt nach dem Nassstrahlen und Beizen eine Aktivierung in einer Essigsäure/Flusssäure-Lösung. Mit einem solchen Aktivierungsbad sind jedoch ausreichende Haftfestigkeiten bei nachfolgender Plattierung nicht erzielbar, da eine Wärmebehandlung nachgeschaltet werden muss.

In der EP-A Nr. 0035241 (entsprechend der DE-A1 Nr 3008314) ist ein gattungsgemässes Verfahren vorgeschlagen worden, bei dem sich an das Nassstrahlen und Beizen eine Aktivierung der Oberfläche mit einer Lösung aus Chromsäure, Flusssäure und Arsen- oder Antimonverbindungen bei Temperaturen von 35 bis 100°C und während einer Dauer von 15 bis 50 min anschliesst. Dieses vorgeschlagene Verfahren gibt zwar hervorragende Hafteigenschaften beim nachfolgenden Plattieren mit metallischen Überzügen. Bei Verwendung von Arsen- und Antimonlösung ist jedoch die Gefahr von Nebenreaktionen nicht ganz auszuschliessen, die das Bad dann so verändern, dass die gewollte Aktivierungsfunktion nicht sicher gewährleistet ist. Die Kontrolle und Steuerung des Bades ist dadurch schwierig.

Aufgabe der vorliegenden Erfindung ist es, ein gattungsgemässes Verfahren so zu verbessern, dass das Aktivierungsbad genau steuerbar ist und dass es insbesondere nach grösserer Standzeit ohne Schwierigkeiten zu ergänzen ist.

Erfindungsgemäss wird diese Aufgabe dadurch gelöst, dass sich an das Nassstrahlen und Beizen eine Aktivierung der Oberfläche mit einer Lösung aus Chromsäure, Flusssäure und Hexafluorkieselsäure bei Temperaturen von 35 bis 100°C und während einer Dauer von 15 bis 50 min anschliesst.

Es hat sich gezeigt, dass mit dem erfindungsgemässen Verfahren die Reproduzierbarkeit der Aktivierung verbessert werden kann. Es ergeben sich Verbesserungen auch bei der Anwendung in Serienherstellung. Die Aktivierung der Titanoberfläche erfolgt dabei in der Weise, dass die Oberfläche in ihrer Rauhigkeit vergrössert wird. Als weiterer Vorteil des erfindungsgemässen Verfahrens ist die Möglichkeit gegeben, nach erfolgter Aktivierung (Aufrauhen der Oberfläche) das Titanbauteil auch längere Zeit unbehandelt zu lagern, da die sich neu bildende Oxidhaut aufgrund des Haftungsprozesses durch die vergrösserte Oberfläche für eine Weiterbehandlung unschädlich ist.

Eine besonders nachhaltige Aktivierung ist dann erzielbar, wenn in der Lösung zur Aktivierung der Oberfläche die Bestandteile Hexafluorkieselsäure, Flusssäure und Chromsäure in folgenden Molverhältnissen (bezogen auf die Elemente) vorliegen:

Innerhalb dieser Grenzen könnte im Rahmen eines Ausführungsbeispiels eine sehr gute Aktivierung bei folgenden Molkonzentrationen erzielt werden :

Obwohl die Konzentration von der Hexafluorkieselsäure in der Aktivierungslösung für die erzielbaren Ergebnisse weniger von Bedeutung ist, ist vorteilhafterweise die Hexafluorkieselsäurekonzentration zwischen 0,1 und 2,0 mol/I zu wählen. Weitere vorteilhafte Ausgestaltungen dieses Verfahrens sind in den Unteransprüchen 4 bis 6 angegeben.

Es zeigt sich, dass bei Anwendung dieses Verfahrens Metallschichten auf Titanoberflächen besonders haftfest abgeschieden werden können, wobei Haftfestigkeiten von 70 N/mm² erreichbar sind. Wie auch beim Verfahren der älteren EP-A Nr. 0035241 können alle Verfahrensschritte in Temperaturbereichen unter 60° C durchgeführt werden, wodurch das zum selektiven Plattieren erforderlicheAbdecken mit Wachs möglich ist. Hierdurch lässt sich das selektive Plattieren ganz erheblich vereinfachen. Schliesslich besteht ein weiterer Vorteil des erfindungsgemässen Verfahrens darin, dass eine Wasserstoffaufnahme des Grundwerkstoffes ausgeschlossen ist.

## Patentansprüche

1. Verfahren zur Aktivierung von Titanoberflächen für das nachfolgende Plattieren mit metallischen Überzügen, in dessen Verlauf die Oberfläche zuerst mit feinkörnigem Al₂O₃ nassgestrahlt und danach mit einer fluoridhaltigen Lösung während einer Dauer von wenigen Minuten bei Raumtemperatur behandelt wird, dadurch gekennzeichnet, dass sich an diese Behandlung eine Aktivierung der Oberfläche mit einer Lösung aus Chromsäure, Flusssäure und Hexafluorkieselsäure bei Temperaturen von 35 bis 100° C und während einer Dauer von 15 bis 50 min anschliesst.

2. Verfahren nach Anspruch 1, dadurch gekennzeichnet, dass die Lösung zur Aktivierung der Oberfläche die Bestandteile Hexafluorkieselsäure, Flusssäure und Chrom in folgenden Molverhältnissen der Elemente aufweist:

3. Verfahren nach einem der beiden Ansprüche 1 oder 2, dadurch gekennzeichnet, dass die Lösung zur Aktivierung der Oberfläche eine Hexafluorkieselsäurekonzentration von 0,1 ≤ H₂SiFₛ ≦ 2,0 mol/I enthält.

4. Verfahren nach den Ansprüchen 1 bis 3, dadurch gekennzeichnet, dass für die Hexafluorkieselsäure der Aktivierungslösung Silizium als Oxid-, Säure-, Fluorid- oder Fluorkomplexverbindung verwendet wird.

5. Verfahren nach den Ansprüchen 1 bis 4, dadurch gekennzeichnet, dass das fluoridhaltige Beizmittel, wie an sich bekannt, eine Salpetersäure/Flusssäurelösung ist.

6. Verfahren nach Anspruch 5, dadurch gekennzeichnet, dass die Konzentration des Beizmittels, wie an sich bekannt, beträgt: 400 g/I HN0₃ und 5 g/I HF.

## Claims

1. A method for activating titaniums surfaces for subsequent plating with metallic coating, during the unfolding of which method the surface is first of all wet sprayed with fine-grained AI₂0₃ and subsequently treated at room temperature for a few minutes with a solution containing fluoride, characterised in that this treatment is followed by activation of the surface with a solution of chromic acid, hydrofluoric acid and hexahydrofluorsilicic acid at temperatures of 35 to 100° C for a period of 15 to 50 min.

2. A method according to Claim 1, characterised in that the solution for the activation of the surface contains the components hexahydrofluorsilicic acid, hydrofluoric acid and chromic acid in the following mole proportions of the elements:

3. A method according to Claim 1 or 2, characterised in that the solution for the activation of the surface contains a concentration of hexahydrofluorsilicic acid of 0.1 5 H₂SiF₆≦ 2.0 mol/I.

4. A method according to Claims 1 to 3, characterised in that for the hexahydrofluorsilicic acid of the activation solution silicon is used as oxide, acid, fluoride or fluorine complex compound.

5. A method according to Claims 1 to 4, characterised in that the mordant containing fluoride, as known per se, is a nitric acid/hydro- fluoric acid solution.

6. A method according to Claim 5, characterised in that the concentration of mordant, as known perse, contains 400 g/I of HNO₃ and 5 g/I of H F.

## Revendications

1. Procédé pour l'activation des surfaces de titane en vue du placage ultérieur avec des revêtements métalliques, procédé dans lequel la surface est tout d'abord soumise à un sablage humide avec Al₂O₃ à grains fins et ensuite traitée pendant une durée d'un petit nombre de minutes à la température du local avec une solution contenant un fluorure, procédé caractérisé en ce que, à ce traitement, se raccorde une activation de la surface avec une solution d'acide chromique, d'acide fluorhydrique et d'acide hexafluosilicique à des températures de 35 à 100° C, pendant une durée de 15 à 50 min.

2. Procédé selon la revendication 1, caractérisé en ce que la solution pour l'activation de la surface comporte les parties constituantes d'acide hexafluosilicique, acide fluorhydrique et acide chromique, selon les rapports moléculaires suivants des éléments:

3. Procédé selon l'une des revendications 1 ou 2, caractérisé en ce que la solution pour l'activation de la surface a une concentration en acide hexafluosilicique de 0,1 < H₂SiF₆≦ 2,0 mol/I.

4. Procédé selon les revendications 1 à 3, caractérisé en ce que, pour l'acide hexafluosilicique de la solution d'activation, du silicium est utilisé sous forme de combinaisons d'oxydes, d'acides, de fluorures ou de complexes fluorés.

5. Procédé selon les revendications 1 à 4, caractérisé en ce que le produit de décapage contenant un fluorure est, comme cela est en soi connu, une solution acide nitrique/acide fluorhydrique.

6. Procédé selon la revendication 5, caractérisé en ce que la concentration du produit de décapage, comme cela est en soi connu, est de: 400 g/I HN0₃ et 5 g/I HF.
